# EUROPÄISCHE PATENTSCHRIFT

(11) **EP 1 075 963 B1**
(45) Veröffentlichungstag und Bekanntmachung des Hinweises auf die Patenterteilung: **26.05.2004**
(21) Anmeldenummer: 00116753.5
(22) Anmeldetag: 03.08.2000
(51) Int. Cl.: B41M 5/38, B41C 1/10

(54) **Thermotransferfolie zur laserinduzierten Bebilderung eines lithographischen Druckformzylinders**
Thermal transfer sheet for laser-induced marking of a lithographic printing cylinder
Feuille pour transfert thermique pour l'enregistrement induit par laser d'un cylindre pour l'impression lithographique

(30) Priorität: 07.08.1999 DE 19937478
(43) Veröffentlichungstag der Anmeldung: 14.02.2001
(73) Patentinhaber: MAN Roland Druckmaschinen AG, 63012 Offenbach (DE)
(72) Erfinder: Schneider, Josef, Dr., 86420 Diedorf (DE); Hartmann, Thomas, Dr., 86356 Neusäss-Westheim (DE); Fuchs, Andrea, Dr., 86159 Augsburg (DE); Beltle, Hans-Christoph, 86169 Augsburg (DE)
(74) Vertreter: Schober, Stefan, Dipl.-Ing.

(56) Entgegenhaltungen:
- EP-A- 0 587 282
- EP-A- 0 727 321
- EP-A- 0 787 777
- DE-C- 3 941 303

## Beschreibung

Die Erfindung betrifft eine gattungsgemäße Thermotransferfolie, die als Donorelement zur Bebilderung eines lithographischen Druckformzylinders, insbesondere zum Offsetdruck, durch laserinduzierte Übertragung geeignet ist. Die Erfindung betrifft außerdem ein Verfahren zur Herstellung der Folie sowie Zwischenprodukte dafür.

Bekannt ist ein Druckverfahren, bei dem ein Druckformzylinder punktförmig und bildmäßig mit Kunststoff versehen wird. Dieser Druckformzylinder wird dann für ein Offset-Verfahren mit Druckfarben beschichtet und die Druckfarbe der farbführenden Bereiche wird von einer Gummiwalze aufgenommen und auf das zu bedruckende Substrat übertragen. Für einen raschen Wechsel der Druckmotive, insbesondere für Kleinauflagen, ist es erwünscht, den Vorgang innerhalb einer Vorrichtung zum einen möglichst rechnergesteuert und zum anderen ohne Wechsel beweglicher Teile aufzuführen. Die in EP-B-0 698 488 vorgestellte Druckvorrichtung erfüllt diesen Bedarf.

Der in der vorstehend genannten Vorrichtung verwendete Druckformzylinder wird mit einem Polymer, das von einem Thermotransferband stammt, punktförmig und bildmäßig belegt. Zur Gewinnung einer für den Offsetdruck geeigneten lithographischen Druckform ― das bedeutet auf dem Druckformzylinder deutliche Trennung der hydrophilen Bereiche (die nicht mit Polymer belegten Teile auf dem Druckformzylinder) und hydrophoben Bereiche (die mit Polymer belegten Teile auf dem Druckformzylinder, die später beim Druckvorgang die farbführenden Bereiche darstellen) - müssen bestimmte physikalische und chemische Parameter der Thermotransferfolie, insbesondere für ein Thermotransferband, eingestellt und optimiert werden. Es hat sich gezeigt, daß übliche Thermotransferfolien und -bänder den Erfordernissen nicht oder nur zum Teil gerecht werden.

EP-A1-0 727 321 betrifft ein bilderzeugendes Material mit einem Träger und darauf einer bilderzeugenden Schicht, die ein Färbemittel enthält, wobei die bilderzeugende Schicht gehärtet wurde, um die Haftkraft zwischen der bilderzeugenden Schicht und dem Träger zu vermindern, wodurch ein Bild durch bildmäßiges Belichten der bilderzeugenden Schicht mit einem Licht hoher Energiedichte gebildet wird.

Aufgabe der vorliegenden Erfindung ist es, eine verbesserte Thermotransferfolie zur Bebilderung eines Druckformzylinders durch eine laserinduzierte Übertragung eines Polymers aus einer Donorschicht der Thermotransferfolie bereitzustellen, wobei die nachstehenden Erfordernisse zu beachten sind:
1. der Träger muß den mechanischen Anforderungen des Transports, den optischen Anforderungen des Durchtritts eines Laserstrahls und den thermischen Anforderungen bei der Erwärmung der aufgetragenen Beschichtung genügen;
2. die auf der Folie befindliche, punktweise und bildmäßig zu übertragende Beschichtung soll fest an der Metalltrommel haften und eine für eine möglichst hohe Auflage ausreichende Standzeit bei gleichbleibender Druckqualität bieten; und
3. die aufgetragene Polymerschicht auf dem Druckformzylinder sollte nach dem Druckvorgang in einfacher Weise umweltschonend und schnell entfernt werden können, damit alsbald ein neuer Druckvorgang beginnen kann.

Die vorstehende Aufgabe und weitere der nachstehenden Beschreibung zu entnehmende Aufgaben wurden durch den Gegenstand des Hauptanspruchs gelöst. Weitere besondere Ausführungsformen werden in den Unteransprüchen definiert.

Die erfindungsgemäße Thermotransferfolie besteht aus einer Substratschicht 1, z.B. eine Trägerfolie oder ein Trägerband, aus einem möglichst wärmebeständigen Kunststoff und darauf aufgetragen eine Donorschicht 2, d.h. die wärmeempfindliche übertragbare Schicht, wie im Hauptanspruch definiert. Durch Einwirkung des Laserstrahls 3 von der Rückseite des Thermotransferbands, d.h. von der im Sinne einer Donorschicht unbeschichteten Seite der Substratschicht 1 wird in der Donorschicht Wärme induziert, die zum Erweichen und schließlich zum Ablösen von Kunststoffteilchen führt. Aufgrund von gasförmigen Stoffen, die insbesondere an der Grenzschicht 5 zwischen der Substratschicht 1 und der darauf aufgetragenen Donorschicht 2 entstehen, wird die wärmeempfindliche Donorschicht im weichen bis halbfesten Zustand bildmäßig aus dem Verbund der Substrat/Donorschicht herausgelöst und auf den Formzylinder übertragen. Die dabei entstehenden Gase verstärken die Vorzugsrichtung hin zum Formzylinder. Zusätzlich wird durch die Art der Antragung des Bandes (siehe EP-B-0 698 488) der Transfervorgang unumkehrbar und gerichtet Der Kunststoff kühlt aufgrund der hohen Wärmekapazität des z.B. aus Metall bestehenden Zylinders sofort ab und haftet am Druckformzylinder. Nachdem der gesamte Druckformzylinder durch einen spiralförmigen Auftragungsvorgang in hoher Geschwindigkeit punktförmig und bildmäßig mit einer Kunststoffschicht versehen wurde, wird die übertragene Schicht im wesentlichen in zwei Schritten nachbehandelt, nämlich in einem ersten Schritt wird ein Fixierschritt vorgenommen, bei dem durch die Wärmeeinwirkung u.a. die Kunststoffschicht besser an dem Material der Druckform haftet und in einem zweiten Schritt, in dem hydrophiliert wird, d.h. es werden die auf dem Druckformzylinder freiliegenden Bereiche durchgehend hydrophiler gestaltet (hydrophiliert) und gleichzeitig wird das Profil, d.h. die Randschärfe, des übertragenen Polymers schärfer gestaltet. Hydrophilie bedeutet in dieser Anmeldung die Wasserfreundlichkeit als ein Maß für die Benetzung mit Wasser unter dynamischen Bedingungen.

Der Druckformzylinder weist in unbebildertem Zustand eine Oberfläche mit durchgehend hydrophilen Eigenschaften auf. Hierfür eignen sich beispielsweise plasma- oder flammgespritzte Keramiken bzw. Metalloberflächen, wie Chrom, Messing (Cu52-65% Zn48-35%, z.B. Boltomet L® Cu63Zn37) und Edelstähle im Sinne von hochlegierten Stählen (nach DIN17440: 1.43xx (xx=01, 10, ...), 1.4568, 1.44xx (xx=04, 35, 01 ...)) etc.
Figur 1 erläutert den Druckvorgang. Ein Laserstrahl 3 trifft auf die Rückseite 1 eines Thermotransferbandes oder einer Thermotransferfolie 1,2. Der Druckformzylinder dreht sich in der angegebenen Richtung. Der Druckformzylinder 4 wird spiralförmig mit Material der Donorschicht 2 bebildert.
Figur 2 erläutert den Übertragungsvorgang genauer. Aus dem Verbund der Donorschicht 2 werden nach Auftreffen des Laserstrahls 3 auf die Rückseite 1 des Thermotransferbandes (oder der Thermotransferfolie) Polymerteilchen 7 herausgelöst und haften auf dem Druckformzylinder 4. Die Vorgänge an der Grenzschicht 5 bzw. 6 werden in der Beschreibung genauer erläutert.

### Die Substratschicht

Die Substratschicht muß gegen mechanische Spannungen während des Laufes der Transportvorrichtung, z.B. der Bandstation und unter örtlichem Wärmeeinfluß beständig sein. Die Substratschicht muß darüber hinaus in bezug auf die bei der Herstellung des Thermotransferbands verwendeten Chemikalien chemisch inert sein. Vorzugsweise ist das Substrat für die zur Bilderzeugung verwendete Wellenlänge optisch durchlässig. Das Substrat sollte auch gegen elektrostatische Aufladung neutral sein, aber ein elektrischer Isolator sein.

Die Dicke der Substratschicht beträgt 50 µm bis 4µm oder bis 5 µm, insbesondere 12 bis 6 µm. Ein Optimum liegt bei 7,5 µm. Die die Dicke bestimmenden Parameter sind im wesentlichen die optische Transmission (Durchlässigkeit), die mechanische Festigkeit auch bei höherer Temperatur, die Wärmeleitfähigkeit und die thermische Stabilität und Maßhaltigkeit bei höherer Temperatur, wobei zwischen diesen Parametern ein Kompromiß zu suchen ist. Die optische Transmission steigt mit abnehmender Dicke der Substratschicht. Die mechanische Festigkeit wiederum verbessert sich mit steigender Dicke der Substratschicht. Der Wärmedurchtritt nimmt einerseits mit abnehmender Dicke zu. Andererseits erhöht sich die mechanische Stabilität mit zunehmender Dicke der Substratschicht.

Zum anderen sollte die Dicke der Substratschicht ausreichen, damit die bei Einwirkung eines Lasers mit einer Leistung von 300 mJ zur Übertragung von Material der Donorschicht notwendige Wärme erzeugt wird und somit eine wirksame Übertragung von Material der Donorschicht stattfindet.

Neben der Dicke spielt die Zugfestigkeit beim Bruch ebenfalls eine Rolle. Insbesondere sollte die Zugfestigkeit beim Bruch in Maschinenrichtung größer 200 N/mm², vorzugsweise größer 250 N/mm², besonders bevorzugt größer 270 N/mm², sein. Für die Querrichtung gilt größer 180 N/mm², bevorzugt größer 220 N/mm², insbesondere größer 270 N/mm². Die Zugfestigkeit wird im wesentlichen durch die mechanischen Beanspruchungen durch die Bandstation und - in Abhängigkeit von der Breite des Bandes - durch die örtliche Wärmeeinwirkung bestimmt.

Für die Genauigkeit der Erzeugung des Bildes auf dem Druckformzylinder ist unter anderem auch die Formstabilität der Substratschicht unter thermischer Belastung von Bedeutung. Bei einer thermischen Belastung von 150°C sollte die Schrumpfung kleiner 8 %, insbesondere kleiner 6,5 %, besonders bevorzugt kleiner 5 %, sein.

Thermische Formstabilität der Substratschicht wird vor allem bei den nachstehenden Vorgängen gefordert:
a) bei der Herstellung, Lagerung und beim Transport,
b) bei der Haftung der Donorschicht auf der Substratschicht im Falle unterschiedlicher Ausdehnungskoeffizienten und Schichtdicken,
c) bei der Mehrfachnutzung des Bandes und der dabei geforderten räumlichen Präzision; darunter ist die Anordnung von mehreren dicht benachbarten Schreibspuren zu verstehen, wobei eine Schreibspur für den bildmäßigen Transfer benötigt wird. Die thermische Stabilität des Substrats garantiert im Falle der Mehrfachnutzung die Maßhaltigkeit des Bandes auch nach bereits erfolgten Transfervorgängen.

Das Substrat besteht aus einem Kunststoff, der die vorstehend genannten mechanischen Eigenschaften auch bei einer Temperatur von 150°C oder größer noch aufweist. Daher kommen insbesondere optisch durchsichtige, wärmebeständige und hochfeste Kunststoffe in Betracht. Polypropylen sowie PVCP sind verwendbar. Insbesondere sind die verwendbaren Kunststoffe aber Polyester, Polyaryletheretherketone (PEEK), Polyphenylenether (PPE) und/oder Polycarbonate. Bevorzugt sind Polyester, unter ihnen sind Polyester bevorzugt, die von Dicarbonsäuren und Diolen und/oder von Hydroxycarbonsäuren oder den entsprechenden Lactonen abgeleitet sind, wie Polyethylenterephthalat, Polybutylenterephthalat, Poly-1,4-dimethylolcyclohexanterephthalat und Polyhydroxybenzoate sowie Block-Copolyether-Ester, abgeleitet von Polyethern mit Hydroxylendgruppen und auch Polyester, modifiziert mit Polycarbonaten. Geeignet sind auch Polyethylennaphthalindicarboxylate. Handelsübliche PET-Produkte sind z.B. Hostaphan® und Mylar®.

Vorzugsweise sollte der Kunststoff für die Substratschicht wenig, vorzugsweise keinen Weichmacher enthalten. Weichmacher sind im wesentlichen von niedermolekularer Natur und können daher bei der Umwandlung der Energie des Laserlichts in Wärme verdampfen und zu einem Plasmaeffekt führen. Auftretendes Plasma reflektiert den eindringenden Laserstrahl, so daß in der Donorschicht die zum Erweichen und Ausstoßen des zu übertragenden Materials erforderliche Wärme nicht mehr erreicht wird. Weichmacher, die bei Einwirkung eines Lasers mit einer Leistung von 300 mJ mit den vorstehend genannten Folien oder Bändern keinen Plasmaeffekt erzeugen, können toleriert werden. Das Gleiche gilt für Konzentrationen üblicher Weichmacher.

Für den als Substratschicht zu verwendenden Kunststoff ist eine möglichst hohe optische Transmission erwünscht. Die optische Transmission wird in der Regel durch die Dicke des Bandes und die Auswahl des Materials bestimmt. Außerdem ist die optische Transmission von der Wellenlänge abhängig. Im allgemeinen liegt der Wellenlängenbereich für IR-Halbleiterlaser zwischen 700 und 1600 nm. Vorzugsweise liegen die Bereiche bei 800 bis 900 nm, insbesondere 850 bis 820 nm einerseits und 1000 bis 1200 nm bzw. 1070 bis 1030 nm andererseits. Für einen Nd:YAG-Laser beträgt die Wellenlänge etwa 1064 nm. Die Transmission für die Substratschicht von >70% von IR-Licht ist im Wellenlängenbereich von 700 bis 1600 nm, bevorzugter >85%. Besonders bevorzugt ist eine Transmission von IR-Licht im Wellenlängenbereich von 800 bis 1100 nm von > 85%. Als Laser kann ein punktförmiger Laser verwendet werden. Bevorzugt sind allerdings IR-Halbleiterlaser-Diodenarrays.

Wie vorstehend erwähnt, muß das Substrat chemisch inert sein, d.h. die Chemikalien, die beim Herstellungsverfahren des Thermotransferbandes eingesetzt werden, dürfen das Substrat nicht nachteilig beeinflussen. Insbesondere sind dies organische Lösemittel, vorzugsweise Ketone, aliphatische und cycloaliphatische Kohlenwasserstoffe sowie Säuren und Basen.

Wird eine Folie in Bandform verwendet, so beläuft sich die Breite des Bandes auf 3 mm bis 50 mm, vorzugsweise 8 mm bis 30 mm, bevorzugt 10 mm bis 15 mm.

### Der wärmeempfindliche und/oder laserempfindliche Stoff

Nachdem der Laserstrahl die Substratschicht durchdrungen hat, trifft er auf die Donorschicht, d.h. die Schicht mit der zu übertragenden Masse. An der Grenzschicht zwischen der Substratschicht und der Donorschicht soll in möglichst kurzer Zeit Lichtenergie in Wärmeenergie umgewandelt werden. Dazu ist es erforderlich, daß das zu übertragende Polymer einen Hilfsstoff enthält, der diesen Vorgang unterstützt. Insbesondere sind dies Stoffe, die die Energie der Lichtstrahlung insbesondere der vorgenannten Wellenlängenbereiche besonders gut absorbieren und in Wärmeenergie umwandeln. Diese Stoffe können organische Farbstoffe oder organische Färbemittel sein, unter der Maßgabe, daß sie sich bei Umwandlung von Lichtenergie in Wärmeenergie nicht zersetzen. Beispiele besonders stabiler organischer Farbstoffe oder Pigmente sind Benzothiazole, Chinoline, Cyaninfarbstoffe oder -pigmente, Perylenfarbstoffe oder -pigmente, Polymethinfarbstoffe und -pigmente, wie Oxonolfarbstoffe und - pigmente und Merocyaninfarbstoffe und -pigmente. Handelsübliche organische Farbstoffe oder Pigmente sind: KF 805 PINA von Riedl de Haen (eine Benzothiazolverbindung), KF 810 PINA von Riedl de Haen (eine Chinolinverbindung), ADS840MI, ADS840MT, ADS840AT, ADS890MC, ADS956BI, ADS800WS, ADS96HO von American Dye Source Inc., 3,3'-Diethylthiatricarbocyanin-p-toluolsulfonat (Cyaninfarbstoffverbindungen), Perylen-3,4,8,10-tetracarbonsäureanhydrid (eine Perylenverbindung) sowie Epolite V-63 und Epolite III-178 von Epolin Inc., Newmark. Die organischen Farbstoffe oder Pigmente werden in einer Menge von 5 bis 40 Gew.-%, vorzugsweise 10 bis 30 Gew.-%, der Trockenmasse der Donorschicht eingesetzt Diese Farbstoffe können einzeln oder im Gemisch angewendet werden, um das Absorptionsmaximum in den Wellenlängenbereich des eingesetzten Lasers zu verschieben.

Neben organischen Farbstoffen oder organischen Färbemitteln sind anorganische Stoffe von Interesse, insbesondere jene, die sich bei der Umwandlung von Lichtenergie in Wärmeenergie nicht zersetzen. Derartige Stoffe sind beispielsweise Titandioxid, Aluminiumoxid und weitere Metalloxide und anorganische Farbpigmente. Zu nennen sind hier Magnetit: Fe₃O₄; Spinellschwarz: Cu(Cr,Fe)₂O₄, Co(Cr,Fe)₂O₄; Manganferrit: MnFe₂O₄. Diese Stoffe werden in einer Menge bis zu 20 Gew.-% eingesetzt.

Eine Sonderstellung für Stoffe, die effektiv Lichtenergie in Wärmeenergie umwandeln können, spielt Ruß. Durch das Herstellungsverfahren läßt sich Ruß besonders günstig beeinflussen. Insbesondere fein verteilter Ruß mit einer mittleren Teilchengröße zwischen 10 und 50 nm, insbesondere zwischen 13 und 30 nm und/oder mit einer Schwarzzahl nach DIN 55979 zwischen 200 und 290, insbesondere von 250, kann vorteilhaft eingesetzt werden. Ruße werden in einer Menge bis zu 30 Gew.-%, vorzugsweise bis zu 20 Gew.-%, eingesetzt. Die vorstehend genannten Stoffe, nämlich organische Farbstoffe oder Färbemittel, anorganischer Stoff, der sich bei der Umwandlung von Lichtenergie in Wärmeenergie nicht zersetzt, und Ruß können einzeln oder im Gemisch verwendet werden. Die Menge des wärmeempfindlichen und/oder laserlichtempfindlichen Stoffes hängt von der Fähigkeit der Umwandlung von Lichtenergie in ausreichend Wärmeenergie zur Übertragung des auf der Substratschicht befindlichen zu übertragenden Stoffes ab.

### Das Polymer der Donorschicht

Das Polymer der Donorschicht übt insbesondere folgende Funktionen aus. Zum einen wird es unter Einwirkung des Laserstrahls rasch erweichen, an der Grenzfläche der Substratschicht den erforderlichen Druck entwikkeln und als halbfester Pfropf auf den Druckformzylinder übertragen. Dort haftet der so übertragene Kunststoff aufgrund hydrophiler Gruppen an der hydrophilen Oberfläche des Druckformzylinders. Schließlich sollte das Polymer zunächst einen Fixierschritt durch Erwärmen und dann einen Hydrophilierungsschritt des fertigen Druckformzylinders überstehen. Bei diesem Schritt werden die freien Metallflächen des Druckformzylinders hydrophiliert und die Kunststoffbereiche auf dem Druckformzylinder profiliert. Außerdem sollte der nun auf dem Druckformzylinder befindliche Kunststoff, Druckfarbe annehmen können und eine möglichst hohe Standzeit aufweisen. Schließlich soll nach erfolgtem Druckvorgang in einfacher Weise umweltschonend, d.h. möglichst mit einer wässerigen nichttoxischen Lösung, die übertragene Masse von dem Druckformzylinder abgespült werden, so daß diese für den nächsten Vorgang in sehr kurzer Zeit wieder zur Verfügung steht. Das Polymer ist bei einem pH-Wert größer 10 in wäßriger Lösung löslich, aber unlöslich in dem Feuchtwasser, das normalerweise beim Offset-Papierdruck verwendet wird. Dies wird dadurch erreicht, daß man das Polymer für einen vom Feuchtwasser abweichenden pH-Wert größer 10 wasserlöslich gestaltet. Bevorzugt ist ein alkalischer Bereich mit einem pH-Wert größer 10,5, insbesondere größer 11.

Damit das Polymer von dem Substrat oder Träger 1 abgelöst werden kann, sollte sein Zahlenmittel des Molekulargewichts vorzugsweise 20000 nicht übersteigen. Andererseits sollte sein Zahlenmittel des Molekulargewichts vorzugsweise 1000 nicht unterschreiten, da sonst keine ausreichende Wasserbeständigkeit erreicht wird. Vorzugsweise liegt der Bereich zwischen 1000 und 15000, insbesondere zwischen 1000 und 10000.

Die Polymere müssen Druckfarbe annehmen. Hierfür ist eine Oberflächenspannung vorzugsweise zwischen 50 und 10 mN/m, insbesondere zwischen 40 und 23 mN/m, besonders bevorzugt im Bereich von 28 und 32 mN/m, von Bedeutung. Die Messung der Oberflächenspannung erfolgt über Randwinkelmessung mit 3 + n Testflüssigkeiten und wird nach Wendt, Own und Rabel ausgewertet.

Damit das übertragene Polymer an dem hydrophilen Druckformzylinder ausreichend haftet, weist es saure Gruppen auf. Diese Gruppen können ausgewählt sein aus den Gruppen -COOH, -SO₃H, -OSO₃H und -OPO₃H₂ sowie den gegebenenfalls Alkyl- oder Aryl-substituierten Amiden davon. Die Alkylgruppe kann 1 bis 6, vorzugsweise 1 bis 4, Kohlenstoffatome aufweisen, die Arylgruppe kann 6 bis 10, vorzugsweise 6, Kohlenstoffatome aufweisen. Vorzugsweise enthält das Polymer außerdem eine aromatische Gruppe. Bevorzugt sind Phenylgruppen. Das Polymer stammt vorzugsweise aus der Polymerisation von α,β-ungesättigten Carbon-, Sulfon-, Schwefel- und Phosphorsäuren oder -estern oder deren vorstehend definierten Amiden und Styrol sowie dessen Derivaten und gegebenenfalls α,β-ungesättigten Carbonsäureestern. Die Auswahl der sauren Monomere sowie der aromatisch vinylischen Monomere sollte so erfolgen, daß das Polymer eine Glasübergangstemperatur T_{g} zwischen 30 und 100°C, insbesondere 30 und 90°C, vorzugsweise zwischen 55 und 65°C, aufweist. Das Polymer weist vorzugsweise eine Ceiling-Temperatur im Bereich des Schmelzpunkts auf, wobei der Schmelzbereich zwischen 80 und 150, insbesondere 90 und 140, vorzugsweise 105 bis 115°C, besonders bevorzugt um 110°C, liegt. Als wenig vorteilhaft erwiesen sich Copolymerisate, die wesentliche Anteile an α-Methylstyrol enthielten.

Geignete Polymere findet man in US-A-4 013 607, US-A-4 414 370 sowie in US-A-4 529 787. Dort offenbarte Harze können z.B. im wesentlichen vollständig gelöst werden, wenn ein ausreichender Teil, beispielsweise 80-90 %, dieser Gruppen mit einer wäßrigen Lösung basischer Stoffe, wie Borax, Amine, Ammoniumhydroxid, NaOH und/oder KOH neutralisiert wird. Z.B. würde ein Styrol-Acrylsäure-Harz mit einer Säurezahl von etwa 190 nicht weniger als etwa 0,0034 Äquivalente -COOH - Gruppen pro Gramm Harz enthalten und würde im wesentlichen vollständig gelöst werden, wenn ein Minimum von etwa 80-90 % der -COOH - Gruppen durch eine wäßrige alkalische Lösung neutralisiert werden. Die Säurezahl kann im Bereich zwischen 120 und 550, 150 und 300, z.B. 150 bis 250 liegen. Die nachstehend angeführten Kombinationen von Monomeren sind bevorzugt Styrol-Acrylsäure, Styrol-Maleinsäureanhydrid, Methylmethacrylat-Butylacrylat-Methacrylsäure, α-Methylstyrol/Styrol-Ethylacrylat-Acrylsäure, Styrol-Butylacrylat-Acrylsäure, Styrol-Methylacrylat-Butylacrylat-Methylacrylsäure. Ein alkalilösliches Harz mit 68 % Styrol/ 32 % Acrylsäure mit einem Molekulargewicht von 500-10000 kann erwähnt werden. Andere Harze weisen eine Säurezahl von etwa 200 und ein Molekulargewicht von etwa 1400 auf. Im allgemeinen weisen Styrol(α-Methylstyrol)-Acrylsäure-(Acrylsäureester)-Harze ein zahlenmittleres Molekulargewicht von 2500-4500 und ein gewichtsmittleres Molekulargewicht von 6500-9500 auf. Die Säurezahl liegt bei 170-200. Beispielhafte Polymere weisen 60-80 Gew.-% aromatische Monoalkenylmonomere und 40-20 Gew.-% (Meth)acrylsäuremonomere und gegebenenfalls 0-20 Gew.-% keine Carboxylgruppen enthaltendes Acrylmonomer auf. Gemische von 10:1 bis 1:2 oder 1:1, vorzugsweise 8:1 bis 1:2, zum Beispiel 2:1 bis 1:2 Styrol/α-Methylstyrol können eingesetzt werden. Als wenig vorteilhaft erwiesen sich allerdings Copolymerisate, die wesentliche Anteile an α-Methylstyrol enthielten.

Das für das Verfahren verwendete Thermotransferband weist ein Beschichtungsgewicht im Bereich von 0,8 bis 5 g/m² +/- 0,2 auf und bevorzugt liegt dieses im Bereich von 1,6 bis 2,0 g/m².

### Die Benetzungshilfe

Der Benetzungshilfe kommen verschiedene Funktionen zu. Die Benetzungshilfe liegt nach dem Übertragen auch am Grenzbereich zwischen Metalloberfläche und übertragenem Polymer vor, so daß dort die Haftung erhöht wird. Schließlich glättet sie beim Fixieren, d.h. bei einem nachträglichen Erwärmen des übertragenen Polymers, die Oberfläche des übertragenen Polymers, so daß die Struktur des Bildpunktes verbessert wird. Die Benetzungshilfe wird ausgewählt aus Lösemitteln, wie Alkohole, Ketone, Ester der Phosphorsäure, Glykolether und anionische Tenside, insbesondere Alkohole und Ketone, bevorzugt Ketone, besonders bevorzugt Methylethylketon. Handelsprodukte der vorgenannten Lösemittel sind DEGDEE, DEGBBE von BASF als Vertreter der Glykolether und Arylalkylsulfonsäuren als Vertreter der anionischen Tenside oder aliphatische Ester von Orthophosphorsäure, wie Etingal. Vorzugsweise stammen die als Benetzungshilfe dienenden Lösemittel aus dem Herstellungsschritt des Thermotransferbandes.

Benetzungshilfen können in geringen Mengen (z.B. 0,05-8 Gew.-%, vorzugsweise 0,5-5 Gew.-% der Trockenmasse der Donorschicht) durch den Herstellungsvorgang eingebracht werden. Ein weiterer Vorteil des Vorliegens einer Benetzungshilfe ist eine intrinsische Temperaturregelung beim Transfervorgang und bei der thermischen Nachbehandlung. Über die Eigenschaften Siedepunkt, -bereich, Verdampfungsenthalpie und Wärmekapazität wird bei beiden Vorgängen für das nötige Zeitfenster eine maximale obere Grenztemperatur definiert. Beispielsweise können mikroskopische Desorptionsvorgänge im Falle einer auf Ruß basierenden Formulierung eine obere Grenztemperatur vorgeben. Eine Überhitzung der übertragenen Masse kann sowohl durch die externe Regelung der Wärmequellen als auch durch die Zusammensetzung der Masse selbst beeinflußt werden und schafft damit eine hohe Sicherheit bei der Verfahrensführung.

### Das Verfahren

Die Herstellung des Thermotransferbandes erfolgt in üblicher Weise. Insbesondere werden der wärmeempfindliche oder laserlichtempfindliche Stoff, das Polymer und gegebenenfalls eine Benetzungshilfe sowie ein Lösemittel, wobei letztere identisch sein können, sorgfältig und homogen vermischt. Die Masse wird dann mit einem Meyer-Bar oder nach dem Gravurverfahren aufgetragen. Die Dicke der Übertragungsschicht beträgt 0,5 bis 5 µm, vorzugsweise 0,8 bis 4 µm, insbesondere 1 bis 3 µm, bevorzugt 1,5 bis 2,5 µm, Trockenschichtdicke. Nach dem Verdampfen des Lösemittels wird das Band auf eine Spule gewickelt und in eine Bandstation eingesetzt.

### Die Funktion der erfindungsgemäßen Thermotransferfolie

Die Bildpunktübertragungseinheit (ein punktförmiger Laser oder ein Halbleiterlaserdiodenarray) empfängt von einem Datenspeicher Daten für die Bebilderung des Druckformzylinders. Das Thermotransferband bewegt sich mit Hilfe einer Bandstation relativ zu einem während des Übergangsvorgangs sich selbst aber unabhängig bewegenden Druckzylinder. Diese Relativgeschwindigkeit und die zeitliche Abfolge der Daten steuert die Abbildung auf dem Druckzylinder. Die eingestrahlte Lichtenergie wird in Wärmeenergie umgewandelt, welche an der Grenzschicht zwischen Substratschicht und Donorschicht des Thermotransferbandes einen besonders starken Temperaturanstieg verursacht. Durch diesen Temperaturanstieg werden an der vorstehend genannten Grenzschicht Gase erzeugt, die das nun erweichte Material der Donorschicht gegen das Metall des Druckformzylinders schleudern. Die Substanzteile des übertragenen Materials markieren auf der Oberfläche des Druckformzylinders aufgrund ihrer oleophilen Eigenschaft beim späteren Druck die farbführenden Bereiche.

### Meßverfahren

a) Das Verhalten eines Polymers der Donorschicht in wässriger alkalischer Lösung wird durch nachstehendes Untersuchungsverfahren charakterisiert:
1g Polymer wird in einer wässrigen alkalischen Lösung gelöst. Zum Lösen werden die in der Tabelle aufgeführten Mengen an Lauge benötigt:

| | Lauge in g bis zum vollständigen Auflösen | pH-Wert |
|---|---|---|
| Polymer in 0,5 mol/l KOH | 10 | 13 |
| Polymer in 0,1 mol/l NaOH | 50 | 11 |
| Polymer in 0,3 mol/l NaOH | 20 | 13 |

In der vorliegenden Tabelle wurde das Polymer J682 der Fa. Johnson S.A. Polymer eingesetzt.
b) Die Randwinkelmessung erfolgt mit 3+n Testflüssigkeiten. Die Auswertung wird dann nach Wendt, Own und Rabel vorgenommen. Erhalten wird die statische Oberflächenspannung.
c) Die Messung der Glasübergangstemperatur, des Schmelzbereichs und die Bestimmung der Ceiling-Temperatur wurde mit einem DSC-Gerät der Fa. Mettler Toledo, DSC30/TSC10A/TC15 mit einem 150 µl-Aluminiumbecher, der 20-30 mg Polymer enthält, ausgeführt. Eine Temperaturrate von 10-20°C/min wurde verwendet. Folgendes Temperaturprogramm wurde genutzt: Beginn bei mindestens 70 Grad unter der zu erwartenden Tg und Ende bei etwa 50 Grad oberhalb der zu erwartenden Tg oder bei 180°C, um Zersetzung zu verhindern.

Die vorliegende Erfindung wird durch das nachstehende Beispiel genauer erläutert. Prozent-, Verhältnis- und Teilangaben sind auf das Gewicht bezogen, sofern nicht anders ausgewiesen.

### Beispiel

Eine Polyethylenterephthalatfolie (PET) Hostaphan® der Fa. Hoechst mit einer Dicke von 7,5 µm wird mit einem Meyer-Bar mit einer Masse nachstehender Zusammensetzung zu einem Trockenschichtgewicht von 1,8 g/m² beschichtet.

20 % Ruß mit einer Schwarzzahl nach DIN 55797 von 250 und 80 % Polymer J682 von Johnson S.A. Polymer und eine zur Herstellung einer streichfähigen Masse ausreichende Menge Methylethylketon werden angemischt. Die Masse wird mit einem Meyer-Bar zu dem vorstehend genannten Trockenschichtgewicht auf die Polyesterfolie aufgetragen. Nach dem Auftragen wird die Folie getrocknet Im Falle eines Bandes mit einer Breite von beispielsweise 12 mm wird dieses auf eine Spule gewickelt und in eine Bandstation, z.B. eine Vorrichtung wie in EP-B-0 698 488 beschrieben, eingesetzt. Mit einem IR-Halbleiterlaserarray wird die Rückseite des so hergestellten Thermotransferbandes bestrahlt. Dabei werden gleichzeitig mehrere Kunststoffteilchen von dem Thermotransferband auf den Druckformzylinder bildmäßig übertragen. Mit dem so bebilderten Druckzylinder konnten 20 000 Exemplare bedruckt werden.

## Patentansprüche

1. Thermotransferfolie, umfassend eine Substratschicht und darauf aufgetragen eine Donorschicht, **dadurch gekennzeichnet, daß**
a) die Substratschicht aus mindestens einer Polymermasse besteht, die mindestens die nachstehenden Eigenschaften aufweist: mechanische Stabilität bei einer Temperatur >150°C; Transmission > 70 % für Licht der Wellenlänge von 700 bis 1600 nm;
b) die Donorschicht mindestens folgende Komponenten umfaßt:
i) einen Stoff, der die Strahlungsenergie von auftreffendem Laserlicht in Wärmeenergie umwandeln kann,
ii) ein Polymer, das saure Gruppen und/oder deren gegebenenfalls substituierte Amidgruppen umfasst, und sich bei einem pH-Wert größer 10 in Wasser aber nicht im Feuchtwasser löst und
iii) gegebenenfalls eine Benetzungshilfe.

2. Thermotransferfolie nach Anspruch 1, wobei die Substratschicht eine Dicke von 50 µm bis 4 µm, eine Zugfestigkeit beim Bruch größer 270 N/mm² in Maschinenrichtung und größer 180 N/mm² in Querrichtung und eine thermische Schrumpfung bei 150°C kleiner 5 % aufweist.

3. Thermotransferfolie nach Anspruch 1 oder Anspruch 2, wobei die Polymermasse ein Polyester, Polyaryletheretherketon, Polyphenylenether und/oder ein Polycarbonat ist.

4. Thermotransferfolie nach Anspruch 3, wobei der Polyester aus Polyestern, die von Dicarbonsäuren und Diolen und/oder von Hydroxycarbonsäuren oder den entsprechenden Lactonen abgeleitet sind; wie Polyethylenterephthalat, Polybutylenterephthalat, Poly-1,4-dimethylolcyclo-hexanterephthalat, Polyhydroxybenzoate und Polyethylennaphthalindicarboxylate; sowie Block-Copolyether-Estern, abgeleitet von Polyethern mit Hydroxylendgruppen und Polyestern, modifiziert mit Polycarbonaten, ausgewählt ist.

5. Thermotransferfolie nach Anspruch 4, wobei der Polyester ein Polyethylenterephthalat ist.

6. Thermotransferfolie nach einem der Ansprüche 1 bis 5, wobei die Komponente i)
a) ein organischer Farbstoff oder ein organisches Färbemittel mit mindestens den nachstehenden Eigenschaften ist:
aa) Absorptionsmaximum im Wellenlängenbereich von 700 bis 1600 nm,
ab) eine Wärmebeständigkeit größer 150°C und/oder
b) ein anorganischer Stoff ist, der Strahlungsenergie in Wärmeenergie umwandeln kann, ohne sich zu zersetzen,
und/oder
c) eine Kohlenstoffart ist.

7. Thermotransferfolie nach Anspruch 6, wobei der organische Farbstoff oder das organische Färbemittel wärmestabile organische Farbstoffe oder Pigmente umfaßt, ausgewählt aus Benzothiazolen, Chinolinen, Cyaninfarbstoffen oder -pigmenten, Perylenfarbstoffen oder -pigmenten und Polymethinfarbstoffen oder -pigmenten, wie Oxonolfarbstoffe und -pigmente oder Merocyaninfarbstoffe und -pigmente.

8. Thermotransferfolie nach Anspruch 6, wobei der anorganische Farbstoff oder das anorganische Pigment ausgewählt ist aus TiO₂, Al₂O₃, Magnetit Fe₃O₄; Spinellschwarz: Cu(Cr,Fe)₂O₄, Co(Cr,Fe)₂O₄ und Manganferrit MnFe₂O₄.

9. Thermotransferfolie nach Anspruch 6, wobei der Kohlenstoff ausgewählt ist aus einem Ruß mit einer mittleren Teilchengröße von 5 bis 100 nm.

10. Thermotransferfolie nach Anspruch 9, wobei der Ruß eine Schwarzzahl nach DIN 55979 zwischen 200 und 290 aufweist.

11. Thermotransferfolie nach einem der Ansprüche 1 bis 10, wobei das Polymer ii) saure Gruppen, ausgewählt aus -COOH, -SO₃H, -OSO₃H und -OPO₃H₂ und/oder gegebenenfalls den mit C₁-C₆-Alkyl- oder C₆-C₁₀-Arylresten substituierten Amidgruppen davon, aufweist.

12. Thermotransferfolie nach einem der Ansprüche 1 bis 11, wobei das Polymer ein Zahlenmittel des Molekulargewichts von 1000 bis 20000 aufweist.

13. Thermotransferfolie nach einem der Ansprüche 1 bis 12, wobei das aufgetragene Polymer eine Oberflächenspannung von 50 bis 20 mN/m, ermittelt durch Randwinkelmessung, aufweist.

14. Thermotransferfolie nach einem der Ansprüche 1 bis 13, wobei das Polymer eine Glasübergangstemperatur im Bereich von 30 bis 100°C aufweist.

15. Thermotransferfolie nach einem der Ansprüche 1 bis 14, wobei das Polymer eine Ceiling-Temperatur im Schmelzpunktbereich für alle Komponenten zwischen 80 und 150°C aufweist.

16. Thermotransferfolie nach einem der Ansprüche 1 bis 15, wobei die gegebenenfalls vorliegende Benetzungshilfe iii) ausgewählt ist aus organischen Lösemitteln, die in der Lage sind, die Komponente ii) zu lösen.

17. Thermotransferfolie nach Anspruch 16, wobei das Lösemittel ein Keton, insbesondere Methylethylketon, ist.

18. Thermotransferfolie nach Anspruch 16 oder 17, wobei das Lösemittel in einer Menge enthalten ist, die ausreicht, damit nach Übertragung des Polymers der Donorschicht auf die Druckform bei einem Fixierschritt unter Wärmeeinwirkung über den Zeitraum der Wärmeeinwirkung die Verdampfung des Lösemittels zu einer intrinsischen Temperaturregelung führt.

19. Thermotransferfolie nach einem der Ansprüche 1 bis 18 in Form eines Bandes mit einer Breite im Bereich von 3 mm bis 50 mm.

20. Verfahren zur Herstellung einer Thermotransferfolie nach einem der Ansprüche 1 bis 19, wobei ein Stoff i) der die Strahlungsenergie von auftreffendem Laserlicht in Wärmeenergie umwandeln kann, ein Polymer ii), das saure Gruppen und/oder deren gegebenenfalls substituierte Amidgruppen umfaßt und sich bei einem pH-Wert größer 10 in Wasser aber nicht im Feuchtwasser löst und gegebenenfalls eine Benetzungshilfe iii) sowie ein Lösemittel, wobei letztere identisch sein können, sorgfältig und homogen vermischt werden, die Masse dann mit einem Meyer-Bar oder nach dem Gravurverfahren auf eine Substratschicht aufgetragen wird, wobei die Dicke der Übertragungsschicht 0,5 bis 5 µm Trockendicke beträgt, und danach das Lösemittel bis zur wesentlichen Verfestigung der aufgetragenen Masse verdampft wird.

21. Masse der Donorschicht gemäß Anspruch 1, umfassend
i) einen Stoff, der die Strahlungsenergie von auftreffendem Laserlicht in Wärmeenergie umwandeln kann,
ii) ein Polymer, das saure Gruppen und/oder deren gegebenenfalls substituierte Amidgruppen umfasst, und sich bei einem pH-Wert größer 10 in Wasser aber nicht im Feuchtwasser löst und
iii) gegebenenfalls eine Benetzungshilfe.

22. Druckform, die durch laserinduzierte Übertragung mit einer Masse nach Anspruch 21 bebildert ist.

23. Druckform nach Anspruch 22, die aus plasma- oder flammgespritzten Keramiken und/oder Metalloberflächen, wie Chrom, Messing (Cu52-65% Zn48-35%, z.B. Boltomet L® Cu63Zn37) und/oder Edelstählen im Sinne von hochlegierten Stählen (nach DIN17440: 1.43xx (xx=01, 10, ...), 1.4568, 1.44xx (xx=04, 35, 01 ...)) gefertigt ist.

## Claims

1. A thermal-transfer film comprising a substrate layer and, applied thereon, a donor layer, **characterised in that**
a) the substrate layer consists of at least one polymeric composition that exhibits at least the following properties:
mechanical stability at a temperature > 150 °C; transmission > 70 % in respect of light having a wavelength from 700 nm to 1600 nm;
b) the donor layer comprises at least the following components:
i) a substance that is able to convert the radiant energy of incident laser light into thermal energy,
ii) a polymer that comprises acid groups and/or the optionally substituted amide groups thereof and that at a pH value greater than 10 dissolves in water but not in the fountain solution and
iii) optionally a wetting aid.

2. Thermal-transfer film according to Claim 1, wherein the substrate layer exhibits a thickness from 50 µm to 4 µm, a tensile strength at break greater than 270 N/mm² in the machine direction and greater than 180 N/mm² in the transverse direction, and a thermal shrinkage at 150 °C of less than 5%.

3. Thermal-transfer film according to Claim 1 or Claim 2, wherein the polymeric composition is a polyester, a polyaryl ether ether ketone, a polyphenylene ether and/or a polycarbonate.

4. Thermal-transfer film according to Claim 3, wherein the polyester is selected from polyesters that are derived from dicarboxylic acids and diols and/or from hydroxycarboxylic acids or the corresponding lactones; such as polyethylene terephthalate, polybutylene terephthalate, poly-1,4-dimethylolcyclohexane terephthalate, polyhydroxy benzoates and polyethylene naphthalene dicarboxylates; and also block copolyether esters, derived from polyethers with hydroxyl terminal groups and polyesters, modified with polycarbonates.

5. Thermal-transfer film according to Claim 4, wherein the polyester is a polyethylene terephthalate.

6. Thermal-transfer film according to one of Claims 1 to 5, wherein component i) is
a) an organic dye or an organic colouring agent having at least the following properties:
aa) absorption maximum within the wavelength range from 700 nm to 1600 nm,
ab) stability at a temperature greater than 150 °C
and/or
b) an inorganic substance that is able to convert radiant energy into thermal energy without decomposing,
and/or
c) a type of carbon.

7. Thermal-transfer film according to Claim 6, wherein the organic dye or the organic colouring agent comprises thermostable organic dyes or pigments selected from benzothiazoles, quinolines, cyanine dyes or pigments, perylene dyes or pigments and polymethine dyes or pigments, such as oxonol dyes and pigments or merocyanine dyes and pigments.

8. Thermal-transfer film according to Claim 6, wherein the inorganic dye or the inorganic pigment is selected from TiO₂, Al₂O₃, magnetite Fe₃O₄; spinel black: Cu(Cr,Fe)₂O₄, Co(Cr,Fe)₂O₄ and manganese ferrite MnFe₂O₄.

9. Thermal-transfer film according to Claim 6, wherein the carbon is selected from a carbon black having a mean particle size from 5 nm to 100 nm.

10. Thermal-transfer film according to Claim 9, wherein the carbon black has a blackness value according to DIN 55979 between 200 and 290.

11. Thermal-transfer film according to one of Claims 1 to 10, wherein the polymer ii) exhibits acid groups selected from -COOH, -SO₃H, -OSO₃H and -OPO₃H₂ and/or optionally from the amide groups thereof substituted with C₁-C₆ alkyl residues or C₆-C₁₀ aryl residues.

12. Thermal-transfer film according to one of Claims 1 to 11, wherein the polymer exhibits a number-average molecular weight from 1000 to 20000.

13. Thermal-transfer film according to one of Claims 1 to 12, wherein the applied polymer exhibits a surface tension from 50 mN/m to 20 mN/m, ascertained by contact-angle measurement.

14. Thermal-transfer film according to one of Claims 1 to 13, wherein the polymer exhibits a glass transition temperature within the range from 30 °C to 100 °C.

15. Thermal-transfer film according to one of Claims 1 to 14, wherein the polymer exhibits a ceiling temperature within the melting-point range for all components between 80 °C and 150 °C.

16. Thermal-transfer film according to one of Claims 1 to 15, wherein the optionally present wetting aid iii) is selected from organic solvents that are capable of dissolving component ii).

17. Thermal-transfer film according to Claim 16, wherein the solvent is a ketone, in particular methyl ethyl ketone.

18. Thermal-transfer film according to Claim 16 or 17, wherein the solvent is present in a quantity that is sufficient in order that, after transfer of the polymer of the donor layer to the printing forme, in the course of a fixing step subject to the influence of heat the evaporation of the solvent over the period of the influence of heat results in an intrinsic temperature control.

19. Thermal-transfer film according to one of Claims 1 to 18, in the form of a ribbon having a width within the range from 3 mm to 50 mm.

20. A process for producing a thermal-transfer film according to one of Claims 1 to 19, wherein a substance i) that is able to convert the radiant energy of incident laser light into thermal energy, a polymer ii) that comprises acid groups and/or the optionally substituted amide groups thereof and that at a pH value greater than 10 dissolves in water but not in the fountain solution, and optionally a wetting aid iii) as well as a solvent, the latter components possibly being identical, are carefully and homogeneously mixed, the composition is then applied onto a substrate layer with a Meyer bar or in accordance with an engraving process, the thickness of the transfer layer amounting to 0.5 µm to 5 µm dry thickness, and the solvent is then evaporated until substantial hardening of the applied composition occurs.

21. A composition of the donor layer according to Claim 1, comprising
i) a substance that is able to convert the radiant energy of incident laser light into thermal energy,
ii) a polymer that comprises acid groups and/or the optionally substituted amide groups thereof and that at a pH value greater than 10 dissolves in water but not in the fountain solution and
iii) optionally a wetting aid.

22. A printing forme that is imaged by laser-induced transfer with a composition according to Claim 21.

23. Printing forme according to Claim 22 that is manufactured from plasma-sprayed or flame-sprayed ceramics and/or metal surfaces, such as chromium, brass (Cu52-65% Zn48-35%, e.g. Boltomet L® Cu63Zn37) and/or special steels in the sense of high-alloy steels (according to DIN 17440: 1.43xx (xx = 01, 10, ...) 1.4568, 1.44xx (xx = 04, 35, 01 ...)).

## Revendications

1. Feuille pour transfert thermique comprenant une couche de substrat et, apposée sur celle-ci, une couche donneuse,
**caractérisée en ce que**
a) la couche de substrat se compose d'au moins une masse polymère qui présente au moins les propriétés suivantes : stabilité mécanique à une température > 150°C ; transmission > 70 % pour une lumière d'une longueur d'onde de 700 à 1600 nm ;
b) la couche donneuse comprend au moins les composants suivants :
i) une substance qui peut convertir l'énergie de rayonnement d'une lumière laser survenant en énergie thermique,
ii) un polymère qui comprend des groupes acides et/ou leurs groupes amides substitués le cas échéant, et se dissout à une valeur de pH supérieure à 10 dans l'eau mais pas dans la solution de mouillage et
iii) le cas échéant un adjuvant de mouillage.

2. Feuille pour transfert thermique selon la revendication 1,
**caractérisée en ce que**
la couche de substrat présente une épaisseur de 50 µm à 4 µm, une résistance de traction à la rupture supérieure à 270 N/mm² dans la direction de la machine et supérieure à 180 N/mm² en direction transversale et une contraction thermique à 150°C inférieure à 5 %.

3. Feuille pour transfert selon la revendication 1 ou 2,
**caractérisée en ce que**
la masse polymère est un polyester, une polyaryléther éther cétone, un éther de polyphénylène et/ou un polycarbonate.

4. Feuille pour transfert thermique selon la revendication 3,
**caractérisée en ce que**
le polyester est choisi parmi des polyesters qui sont dérivés des acides dicarboniques et des diols et/ou des acides hydroxycarboniques ou des lactones correspondantes ; tels que le polyéthylène téréphtalate, le polybutylène téréphtalate, le poly-1,4-diméthylolcyclo-hexane téréphtalate, le polyhydroxybenzoate et le polyéthylène-naphtalène dicarboxylate ; ainsi que des esters de copolymère séquencé dérivés à partir de polyéthers avec des groupes terminaux hydroxyles et des polyesters modifiés avec des polycarbonates.

5. Feuille pour transfert thermique selon la revendication 4,
**caractérisée en ce que**
le polyester est un polyéthylène téréphtalate.

6. Feuille pour transfert thermique selon l'une quelconque des revendications 1 à 5,
**caractérisée en ce que**
le composant i) est
a) un colorant organique ou une teinture organique avec au moins les propriétés suivantes :
aa) un maximum d'absorption dans la plage des longueurs d'onde de 700 à 1600 nm,
ab) une résistance thermique supérieure à 150°C,
et/ou
b) une substance inorganique qui peut convertir l'énergie de rayonnement en énergie thermique sans se décomposer,
et/ou
c) est un type de carbone.

7. Feuille pour transfert thermique selon la revendication 6,
**caractérisée en ce que**
le colorant organique ou la teinture organique comprennent des colorants ou des pigments organiques stables d'un point de vue thermique choisis parmi les benzothiazoles, les quinolines, des colorants ou des pigments à base de cyanine, des colorants ou des pigments de pérylène et des colorants ou des pigments de polyméthine tels que des colorants ou des pigments d'oxonol et des colorants ou des pigments de mérocyanine.

8. Feuille pour transfert thermique selon la revendication 6,
**caractérisée en ce que**
le colorant inorganique ou le pigment inorganique est choisi parmi TiO₂, Al₂O₃, la magnétite Fe₃O₄ ; le noir de spinelle : Cu(Cr,Fe)₂O₄, Co(Cr,Fe)₂O₄ et le ferrite de manganèse MnFe₂O₄.

9. Feuille pour transfert thermique selon la revendication 6,
**caractérisée en ce que**
le carbone est sélectionné à partir d'un noir de carbone avec une taille particulaire intermédiaire de 5 à 100 nm.

10. Feuille pour transfert thermique selon la revendication 9,
**caractérisée en ce que**
le noir de carbone présente un indice de noir selon la norme DIN 55979 entre 200 et 290.

11. Feuille pour transfert thermique selon l'une quelconque des revendications 1 à 10,
**caractérisée en ce que**
le polymère ii) présente des groupes acides sélectionnés à partir de -COOH, -SO₃H, -OSO₃H et de -OPO₃H₂ et/ou le cas échéant des groupes amides substitués avec des restes alkyles en C₁-C₆ ou des restes aryles en C₆-C₁₀.

12. Feuille pour transfert thermique selon l'une quelconque des revendications 1 à 11,
**caractérisée en ce que**
le polymère présente une solution de comptage d'un poids moléculaire de 1 000 à 20 000.

13. Feuille pour transfert thermique selon l'une quelconque des revendications 1 à 12,
**caractérisée en ce que**
le polymère appliqué présente une tension de surface de 50 à 20 mN/m déterminée par la mesure de l'angle de contact.

14. Feuille pour transfert thermique selon l'une quelconque des revendications 1 à 13,
**caractérisée en ce que**
le polymère présente une température de transition vitreuse s'inscrivant dans une plage de 30 à 100°C.

15. Feuille pour transfert thermique selon l'une quelconque des revendications 1 à 14,
**caractérisée en ce que**
le polymère présente une température de polymérisation critique dans le domaine du point de fusion pour l'ensemble des composants entre 80 et 150°C.

16. Feuille pour transfert thermique selon l'une quelconque des revendications 1 à 15,
**caractérisée en ce que**
l'adjuvant de mouillage iii) présent le cas échéant est choisi parmi les solvants organiques qui sont en mesure de dissoudre les composants ii).

17. Feuille pour transfert thermique selon la revendication 16,
**caractérisée en ce que**
le solvant est une cétone, notamment une méthyl-éthyl-cétone.

18. Feuille pour transfert thermique selon la revendication 16 ou 17,
**caractérisée en ce que**
le solvant est contenu en une proportion qui est suffisante pour générer, après le transfert du polymère de la couche donneuse sur l'impression lors d'une étape de fixation sous l'influence thermique au-delà de la période d'influence thermique, l'évaporation des solvants à un réglage de température intrinsèque.

19. Feuille pour transfert thermique selon l'une quelconque des revendications 1 à 18 sous la forme d'une bande présentant une largeur s'inscrivant dans une plage de 3 mm à 50 mm.

20. Procédé pour la fabrication d'une feuille par transfert thermique selon l'une quelconque des revendications 1 à 19, selon lequel une substance i) qui peut convertir l'énergie de rayonnement de la lumière laser survenant en énergie thermique, un polymère ii) qui comprend un groupe acide et/ ou leurs groupes amides substitués le cas échéant et se dissout à une valeur de pH supérieure à 10 dans l'eau mais pas dans la solution de mouillage, et le cas échéant, un adjuvant de mouillage iii) ainsi qu'un solvant, lesquels peuvent être identiques, sont mélangés soigneusement et de façon homogène, la masse est ensuite appliquée avec un étaleur d'encres ou selon un procédé de gravure sur la couche de substrat, l'épaisseur de la couche de transmission s'élevant de 0,5 à 5 µm d'épaisseur à sec, et ensuite, le solvant étant évaporé jusqu'à solidification essentielle de la masse appliquée.

21. Masse de la couche donneuse selon la revendication 1, comprenant:
i) une substance qui peut convertir l'énergie de rayonnement d'une lumière laser survenant en énergie thermique,
ii) un polymère qui comprend des groupes acides et/ou leurs groupes amides substitués le cas échéant, et se dissout à une valeur de pH supérieure à 10 dans l'eau mais pas dans la solution de mouillage et
iii) le cas échéant un adjuvant de mouillage.

22. Impression qui est formée par la transmission induite par laser d'une masse selon la revendication 21.

23. Impression selon la revendication 22 qui est fabriquée à partir de céramique projetée à la flamme ou au plasma et/ou de surface métallique telle que le chrome, le laiton (Cu52-65 %, Zn48-35 %, par exemple Boltomet L® Cu63Zn37) et/ou des aciers précieux dans le sens d'acier fortement allié (selon la norme DIN 17440 : 1,43xx (xx = 01, 10, ...), 1,4568, 1,44xx (xx = 04, 35, 01 ...)).
